# EUROPÄISCHE PATENTSCHRIFT

(11) **EP 1 723 273 B1**
(45) Veröffentlichungstag und Bekanntmachung des Hinweises auf die Patenterteilung: **15.06.2011**
(21) Anmeldenummer: 05715771.1
(22) Anmeldetag: 05.03.2005
(51) Int. Cl.: D02G 1/02, D02G 1/08

(54) **Verfahren zur Herstellung von Falschdrahttexturierten Monofilamenten**
Process of making false twisted texturized monofilaments
Procédé de fabrication de monofilaments texturés ayant une fausse torsion

(30) Priorität: 09.03.2004 DE 102004011777
(43) Veröffentlichungstag der Anmeldung: 22.11.2006
(73) Patentinhaber: TREVIRA GMBH, 86397 Bobingen (DE)
(72) Erfinder: DULLING, Achim, 86199 Augsburg (DE); HUESING, Eckhard, 86853 Langerringen (DE); HALIS, Sefik, 86462 Langweid (DE)
(74) Vertreter: Luderschmidt, Schüler & Partner
(86) Internationale Anmeldenummer: PCT/EP2005/002352
(87) Internationale Veröffentlichungsnummer: WO 2005/087987

(56) Entgegenhaltungen:
- EP-A- 0 106 067
- DE-A1- 1 660 263
- DE-A1- 2 028 959
- GB-A- 1 120 196
- US-A- 3 423 924
- US-A- 3 643 412
- FRANZ FOURNÉ: "Synthetische Fasern" 1995, CARL HANSER VERLAG , MÜNCHEN , XP002342943 in der Anmeldung erwähnt Seiten 431-437

## Beschreibung

Die Erfindung betrifft ein Verfahren zur Herstellung von texturierten Monofilamenten.

Unter Monofilamenten oder Monofilen versteht man gemäß DIN 60900 ein Endlosgarn, das aus einer einzelnen Endlosfaser besteht. Monofile oder auch Mononfilamente (beide Ausdrücke werden synonym verwendet) im Sinne der Erfindung sind Monofile mit einem Durchmesser von mindestens 0,025 - 0,1 mm.

Monofile sind auf Grund ihres relativ hohen Durchmessers von Natur aus verhältnismäßig steif und ergeben, wenn sie als solche zu textilen Produkten verarbeitet werden, ein glattes Produkt ohne guten textilen Griff, insbesondere weisen die aus Monofilen hergestellten Produkte praktisch keinen Bausch auf.

Man hat sich schon bemüht, Monofile zu texturieren, um dem Monofil eine Kräuselung zu verleihen, und damit Produkte mit entsprechendem Bausch zu erhalten.

Zu den bekanntesten Verfahren Monofile zu texturieren gehören das Kantenziehverfahren, bei dem das Monofil im spitzen Winkel über eine Kante oder Schneide gezogen wird, ferner das knit-de-knit-Verfahren (Crinkle-Verfahren), bei dem auf einer Kleinrundstrickmaschine ein Schlauch gestrickt wird, der anschließend fixiert wird, von dem Strickschlauch wird dann das Monofil mit hoher Geschwindigkeit abgezogen.

Üblich ist auch noch das sogenannte Trennzwirnverfabren, bei dem von Vorlagespulen Monofile über ein Lieferwerk einer Vorrichtung zugeführt werden, in der die Monofile miteinander verzwirnt werden. Eine solche Vorrichtung kann zwei obere und zwei untere Lieferwerke umfassen. Die Monofile werden am sogenannten Zwirnpunkt zusammengeführt, sodann durch eine Heizzone und eine nachgeschaltete Kühlzone geleitet, wonach sie am Zwirntrennpunkt mittels eines Garntrennaggregats getrennt und dann jeweils über Lieferwerke zur separaten Aufspulung oder Aufwicklung geführt werden.

Zwischen Zwirnpunkt und Trennpunkt werden zu Anfang eine bestimmte Anzahl von Drehungen pro Längeneinheit eingestellt. Diese Drehungen pflanzen sich dann im nachgelieferten Monofilgarn ständig fort. Der Zwirn bzw. die Drehungen pflanzen sich also während des Trennzwirnkräuselvorgangs stets fort. Da der Drehungsfortpflanzung gewisse Grenzen gesetzt sind, arbeitet das Verfahren relativ langsam, sodass die Produktivität dieses Verfahrens nicht sonderlich hoch ist.

Aus US-A-3 423 924, sowie DE-A-2028959, ist jeweils ein Verfahren zur Herstellung von texturierten Monofilamenten bekannt, bei welchem zwei Monofile von zwei Spulen abgerollt, mittels einer Falschdrahtvorrichtung texturiert, anschließend getrennt und separat aufgespult werden.

Aus US-A-3 643 412 ist ein Verfahren analog zu US-A-3 423 924 bekannt, bei dem Garne anstelle von Monofilamenten texturiert werden.

Aus US-A-3 645 082 ist ein Verfahren zur Texturierung von Multifilament-Strands bekannt, bei welchem die Multifilament-Strands über Kopf abgezogen werden, wobei eine Drehung resultiert. In dem aus US-A-3 645 082 bekannten Verfahren werden die texturierten Monofile jedoch nicht mehr getrennt, so dass die vorhandene Drehung den nachfolgenden Prozess nicht stört.

Nachteilig für alle vorstehend genannten Verfahren ist, dass die derart texturierten Monofilamente nur eine relativ geringe Kräuselung aufweisen.

Es besteht somit noch ein Bedürfnis nach einem Verfahren, mit dem es möglich ist, Monofile mit erhöhter Geschwindigkeit zu texturieren, sowie nach einem Verfahren, das Monofile mit höherer Einkräuselung liefert.

Aufgabe der Erfindung ist es deshalb, ein Verfahren zur Verfügung zu stellen, mit dem Monofile schnell texturiert werden können und das zu Monofilen führt, die eine zufriedenstellende Kräuselung aufweisen und somit zu Produkten mit gutem Bausch führen.

Diese Aufgabe wird gelöst durch ein Verfahren zum Texturieren von Monofilen, das dadurch gekennzeichnet ist, dass man mindestens zwei Monofile von einem Garnträger abrollt, einer Falschdrahttexturierung unterwirft und die Monofile anschließend trennt und separat aufspult.

Als Falschdrahtvorrichtung können übliche Falschdrahtaggregate wie
- Scheibenaggregate,
- gekreuzte Riemchen (Murata),
- oder Magnetspindeln
verwendet werden, vorzugsweise ein Scheibenfriktionsaggregat, insbesondere ein dreiachsiges Scheibenfriktionsaggregat. Diese Vorrichtungen sind beispielhaft in Fourne "Synthetische Fasern" Carl Hanser Verlag München Wien 1995, beispielsweise auf den Seiten 432ff beschrieben.

Die Falschdrahttexturiermaschine weist üblich mindestens eine Einrichtung zum Erhitzen der Monofilamente (Heizer) auf, die zur Fixierung der Texturierung dient. Die zur Fixierung der Texturierung eingesetzte Temperatur ist von der Art des Polymeren abhängig, wobei diese Temperaturen allgemein bekannt sind. Für Polyethylenterephthalat kann diese Temperatur beispielsweise im Bereich von 170 °C bis 230°C liegen.

Des Weiteren können auch Falschdrahttexturiermaschine verwendet werden, die zwei oder mehr Heizer aufweisen. Die Temperatur des zweiten Heizers kann über- oder unterhalb der Temperatur des Heizers zur Fixierung der Texturierung liegen. Eine Temperatur des zweiten Heizers oberhalb der Temperatur des Heizers zur Fixierung der Texturierung führt im Allgemeinen zu einem härteren Griff des texturierten Monofilaments. Üblich kann die Temperatur des zweiten Heizers 10 bis 40 °C, vorzugsweise 20 bis 30 °C unterhalb der Temperatur des Heizers zur Fixierung der Texturierung liegen.

Die Fadenzugkräfte, mit der die Monofile texturiert werden, können in einem weiten Bereich liegen, wobei diese vom Durchmesser der Monofile abhängig sind. Vorzugsweise liegen die Fadenzugkräfte bei der Texturierung im Bereich von 0,07 bis 0,6 cN/dtex, besonders bevorzugt im Bereich von 0,15 bis 0,4 cN/dtex, wobei sich diese Angaben auf den Durchmesser der Monofile vor der Texturierung der Monofile beziehen.

Zum Trennen der falschdrahttexturierten Monofilamente ist ein Trennzwirnaggregat besonders geeignet. Ein derartiges Aggregat ist ebenfalls an sich bekannt und beispielsweise in Fourne "Synthetische Fasern" Carl Hanser Verlag München Wien 1995, beispielsweise auf den Seiten 436ff beschrieben.

Zur Durchführung des erfindungsgemäßen Verfahrens eignen sich übliche Monofile aus den bekannten faserbildenden Polymeren wie Polyester, insbesondere Polyethylenterephthalat (PET), Polybutylenterephthalat (PBT), Polytrimethylterephthalat (PTT), Polyoxymethylen (POM), Polyamide (PA) insbesondere Polyamid 6 und Polyamid 66, Polyolefine insbesondere Polyethylen (PE) und Polypropylen (PP).

Die Monofile können aufgrund der bei der Extrusion der Polymeren herrschenden Bedingungen bereits eine gewisse Orientierung aufweisen, wobei vorzugsweise sog. POY Garne, d. h. teilorientierte Garne oder "*partially oriented yarns*" eingesetzt werden. Ein weiteres Herstellungsverfahren ist das Spinnstrecken, bei dem vollverstreckte Monofile hergestellt und aufgewickelt werden (FOY d. h. fully oriented yarns). Diese vollverstreckten Monofile können ebenfalls nach dem erfindungsgemäßen Verfahren texturiert werden.

Falls teilorientierte Garne texturiert werden, können diese gleichzeitig mit der Texturierung verstreckt werden. Das Verstreckungsverhältnis liegt vorzugsweise im Bereich von 1:1 bis 1:2,5, wobei diese Größe beispielsweise von dem zur Herstellung der Monofile eingesetzten Polymer und/oder der Orientierung der Monofile nach dem Spinnen abhängig ist. Bei PET kann das Verstreckungsverhältnis beispielsweise im Bereich von 1:1,7 bis 1:2,3 liegen. Bei PTT und PBT wird vielfach ein Verstreckungsverhältnis von 1:1,1 bis 1:1,7 verwendet, ohne dass hierdurch eine Beschränkung erfolgen soll.

Die Monofile werden im Allgemeinen von einem Garnträger wie Spulen abgerollt und der Texturiervorrichtung zugeführt, wobei es von Wichtigkeit ist, dass die Monofilamente vor dem Texturierprozess nicht miteinander verdreht werden, damit sich nicht vor dem Texturierprozess bereits unerwünschte Drehungen, die den Trennprozess stören würden, einstellen.

Es werden vorzugsweise zwei Monofile der Texturiervorrichtung zugeführt, es können jedoch auch weitere Monofile verwendet werden, z. B. drei oder mehr.

Die Monofilamente können mit hoher Geschwindigkeit durch die Falschdrahtvorrichtung geführt werden. Dabei sind übliche Texturiergeschwindigkeiten von beispielsweise 300 m/min bis 1200 m/min, bevorzugt 300 m/min bis zu 800 m/min, vorzugsweise 500 bis 800 m/min, insbesondere etwa 500 m/min besonders geeignet.

Es lassen sich somit Geschwindigkeiten erreichen, die den Geschwindigkeiten gleich kommen, die bei der Texturierung von Multifilamentengarnen mit dem Falschdrahtverfahren möglich sind.

Nach dem Falschdrahtprozess werden die Monofilamente getrennt und wieder einem Garnträger zugeführt, z. B. auf Spulen aufgespult bzw. aufgewickelt und anschließend der Weiterverarbeitung zugeführt. Dementsprechend berühren sich die Monofile bei der Texturierung gemäß dem Falschdrahtprozess.

Als Vorrichtung zum Erteilen des Falschdrahts eignen sich übliche Vorrichtungen, wie sie zum Falschdrahttexturieren von multifilen Garnen bekannt sind. Besonders geeignet ist ein Scheibenfriktionsaggregat, wie es auf Seite 434 in der zuvor dargelegten Druckschrift von Fourne dargestellt ist. Eine Ausführung mit drei Achsen ist bevorzugt.

Vorteilhaft ist auch ein Doppelriemchen Falschdrahtaggregat, ebenfalls auf Seite 434 in der zuvor dargelegten Druckschrift von Fourne dargestellt (Firma Murata, Osaka Japan).

Zur Durchführung des erfindungsgemäßen Verfahrens eignet sich insbesondere eine einheitliche Apparatur, die sich zusammensetzt aus einer Vorrichtung zum Falschdrahttexturieren und einer integrierten oder unmittelbar anschließend angeordneten Garntrennvorrichtung.

Es ist jedoch auch möglich, die beiden Teile der Apparatur und die Prozesse Texturieren und Trennen räumlich und zeitlich zu trennen und in einem größeren Abstand anzuordnen. Grundsätzlich ist es sogar möglich, dass die beiden Vorrichtungen separat angeordnet sind, sodass zunächst der Falschdrahttexturierungsprozess durchgeführt werden kann, die so texturierten Monofile quasi als Zwischenprodukt gelagert oder auch als solche versandt werden können und anschließend ggf. mit entsprechendem zeitlichen Abstand getrennt werden. Nachteilig dabei ist allerdings, dass durch die Trennung der Prozesse höhere Herstellungskosten entstehen. Der Qualität des erfindungsgemäß hergestellten Produkts tut dies jedoch keinen Abbruch.

Die gemäß dem vorliegenden Verfahren erhältlichen Monofile zeichnen sich durch hervorragende Eigenschaften insbesondere durch höheren Bausch aus.

Vorzugsweise zeigen die texturierten Monofile, insbesondere Monofile aus Polyester, beispielsweise PET, eine Reißfestigkeit im Bereich von 20 bis 50 cN/tex, besonders bevorzugt im Bereich von 35 bis 45 cN/tex. Die Reißdehnung liegt bevorzugt im Bereich von 15 bis 40 %, besonders im Bereich von 20 bis 32 %. Die Reißfestigkeit und die Reißdehnung können gemäß DIN EN 2062 bestimmt werden.

Die Texturierung der Monofile kann über einen weiten Bereich von dem Fachmann auf eine vorgegebene Größe eingestellt werden. Beispielsweise können sogenannte SET-Garne eine Einkräuselung von mindestens 4 %, bevorzugt mindestens 6 % und besonders bevorzugt mindestens 7 % aufweisen. Die Einkräuselung von HE-Garnen (hochelastische Garne) kann mindestens 20 %, bevorzugt mindestens 30 % und besonders bevorzugt mindestens 40 % betragen. Die Kräuselbeständigkeit der texturierten Monofile beträgt vorzugsweise mindestens 50 % und besonders bevorzugt mindestens 65 %. Die Einkräuselung und die Kräuselbeständigkeit können gemäß DIN 53840 bestimmt werden.

Die erfindungsgemäß texturierten Monofile zeigen einen überraschend geringen Glanz. Vorzugsweise beträgt der Glanz der texturierten Monofile höchstens 20 (Glanzgrad), besonders bevorzugt höchstens 12,5 (Glanzgrad). Der Glanz kann gemäß DIN 67 530 bestimmt werden.

Die erfindungsgemäß texturierten Monofile sind insbesondere für die Herstellung von textilen Flächengebilden, beispielsweise Geweben, insbesondere Gardinenstoffe und für Bekleidungsstoffe, geeignet.

Die Erfindung wird durch folgende Beispiele näher erläutert, ohne dass die Erfindung auf diese Beispiele beschränkt werden soll.

Beispiele 1 - 4 beschreiben das Spinnen und Strecken bzw. das Spinnstrecken und Beispiele 5 - 7 beziehen sich auf das Texturieren und Trennen der Monofilamente.

### Beispiel 1

### Spinnen und Strecken bzw. Spinnstrecken

PET Chips mit einer intrinsischen Viskosität von 0,64 dl/g, einer Schmelzviskosität von 210 Pas, einem Schmelzpunkt von 257°C wurden bei einer Trocknertemperatur von 135°C im Trommeltrockner auf einen Wassergehalt von 40 ppm getrocknet.

Die Chips wurden in einem Extruder aufgeschmolzen, wobei die Schmelztemperatur 290°C betrug. Die Schmelze wurde über eine beheizte Schmelzeleitung von 295°C der Spinnpumpe zugeführt. Die dem Düsenpaket zugeführte Schmelzemenge betrug 24,8 g/min (für einen Titer 80 dtex f 2). Die Schmelze wurde durch eine Düsenplatte von 65 mm Durchmesser und 2 Löchern mit einem Durchmesser von 1 mm und einer Länge von 4 mm extrudiert. Der Düsendruck betrug 135 bar.

Die Monofile werden in einem Blasschacht einer Blaslänge von 2,5 m durch Querstromanblasung abgekühlt. Die Blasluft hatte dabei eine Feuchtigkeit von 70 % relative Feuchte und eine Geschwindigkeit von 0,45 m/Sek. und eine Temperatur von 20°C.

Die erstarrten Monofilamente werden in einem Abstand Düse /Öler von 3,5 m mit einer üblichen Textutierspinnpräparation prepariert. Die Präparationsauflage betrug dabei 0,30 % bezogen auf das bifilar aufgewickelte Monofilament. Das bifilare Garn wird über ein Galettenpaar in S-Form der Aufspulmaschine zugeführt. Als Aufspulmaschine wurde die Type LFW 35 der Firma Barmag bei 3100 m/min. betrieben. Die Aufspulspannung lag dabei bei 0,05 - 0,1 cN/tex.

### Beispiel 2

Monofile entsprechend Beispiel 1 werden auf einer Streckspulmaschine verstreckt. Die bifilaren Garne werden einer Streckspulmaschine von der Firma Zinser, Typ D 548 zugeführt. Die Verstreckung erfolgt hierbei durch 2 Galetten, zwischen denen ein Plattenheizer angeordnet ist. Die erste Galette hat dabei eine Temperatur von 105°C, der Plattenheizer eine Temperatur von 195°C und die 2. Galette Raumtemperatur. Das Gesamt-Verstreckungsverhältnis für den Spinntiter 80 dtex f 2 betrug hierbei 1,82 (Endtiter 44 dtex f 2). Die Aufwickelgeschwindigkeit betrug 1050 m/min.

### Beispiel 3

Monofile entsprechend Beispiel 1 dahingehend, dass anstelle von 2 Düsenlöchern nur 1 Düsenloch bei entsprechend verringerter Schmelzemenge verwendet wird.

### Beispiel 4

Herstellung der Monofile bis einschließlich zur Präparierung der Fäden beispiel 1. Im weiteren werden die Fäden im Spinnprozess verstreckt. Dabei wird ein erstes beheiztes (90 - 120°C) Galettenduo mit 10 -15 Umschlingungen umschlungen. Die Geschwindigkeit des Duos ist dabei 1000 m/min. Die Fäden laufen dann in das Streckfeld ein und werden auf dem 2. Duo (3000 m/min) mit 130 - 180°C aufgeheizt bei 10 - 15 Umschlingungen. Anschließend werden die verstreckten Fäden dem Wickler entsprechend Beispiel 1 zugeführt werden. Das Verstreckverhältnis zwischen Galettenduo 1 und 2 lag bei 1: 3.

### Beispiel 5

Monofile Fäden entsprechend Beispiel 1 werden auf einer Falschdrahttexturiermaschine der Firma Barmag, Typ FK6-V-900 texturiert. Die bifilaren Fäden werden dabei von der POY-Spule abgerollt und dem ersten Lieferwerk W₁ zugeführt.

Die Texturierparameter zur Herstellung von SET- und HE-Garn sind in Tabelle 1 aufgeführt, die textilphysikalischen Daten der falschdrahttexturierten Monofilamente in Tabelle 2 zusammengefasst. Es wurden 6 mm PU-Scheiben der Konfiguration 1-3-1 verwendet.

Sobald die wieder auf 0 zurückgedrehten Fäden (Falschdraht) das Texturieraggregat verlassen, werden sie einem Trennzwirnaggregat der Firma Retech* zugeführt und dort getrennt. Die dann getrennt vorliegenden falschdrahttexturierten Fäden werden simultan bei Texturiergeschwindigkeit entsprechend Tabelle 1 auf der FK-6-V-900 jeweils einzeln aufgewickelt.

Das Trennzwirnaggregat ist bei der Firma Retech AG, CH - 5616 Meisterschwanden erhältlich. Das Prinzip dieses Aggregats wird in EP 0 106 067 A2 beschrieben. Auf diese Offenbarung wird sich hier ausdrücklich bezogen.

**Tabelle 1: Texturierparameter / Strecktexturierung**

| Versuchsparameter | | Beispiel 1 | Beispiel 2 | Beispiel 3 |
|---|---|---|---|---|
| Endtiter | [dtex] | 44 f 2 | 22 f2 | 44 f 2 CS* |
| Texturiergeschwindigkeit | [m/min] | 450 | 600 | 500 |
| Verstreckverhältnis | | 1 : 1,92 | 1 : 2,08 | 1 : 2,15 |
| d/y-Verhältnis | | 1,75 | 1,95 | 1,85 |
| Temperatur Heizer 1 | I°C J | 190 | 185 | 180 |
| Temperatur Heizer 2 | I°C J | 160 | ----- | 160 |
| Fadenzugkraft F₁ | [cN] | 23 | 16 | 14 |
| Fadenzugkraft F₂ | [cN] | 25 | 22 | 20 |

| | | | | |
|---|---|---|---|---|
| • CS = Trevira CS® | | | | |

**Tabelle 2 : textilphysikalische Eigenschaften der nach Tabelle 1 texturierten Fäden**

| Materialeigenschaft | | Beispiel 1 | Beispiel 2 | Beispiel 3 |
|---|---|---|---|---|
| Titer (effektiv) | [dtex] | 46,9 | 24,2 | 47,8 |
| Reißfestigkeit | [cN/tex] | 38,0 | 37,5 | 36,1 |
| Reißdehnung | [%] | 29,5 | 23,4 | 24,7 |
| Einkräuselung | [%] | 7,8 | 40,3 | 6,3 |
| Kräuselbeständigkeit | [%] | 75 | 68 | 72 |

### Beispiel 6:

Falschdrahttexturierte Fäden werden entsprechend Beispiel 5 texturiert, nicht sofort simultan getrennt, sondern bifilar falschdrahttexturiert und auf der Texturiermaschine aufgewickelt. Anschließend werden die Fäden zeitlich und räumlich getrennt auf einer Streckspulmaschine vereinzelt. Dabei wird das bifilare falschdrahttexturierte Garn abgerollt über Trennfadenführer geführt und einem Abzugslieferwerk zugeführt und schließlich mit 1000 m/min jedes einzelne Monofilament aufgespult.

## Patentansprüche

1. Verfahren zur Herstellung von texturierten Monofilamenten, **dadurch gekennzeichnet, dass** man mindestens zwei Monofile von einem Garnträger abrollt, einer Falschdrahttexturierung unterwirft und die Monofile anschließend trennt und separat aufspult.

2. Verfahren nach Anspruch 1, **dadurch gekennzeichnet, dass** man als Falschdrahtvorrichtung ein Scheibenfriktionsaggregat verwendet.

3. Verfahren nach Anspruch 2, **dadurch gekennzeichnet, dass** man ein dreiachsiges Scheibenfriktionsaggregat verwendet.

4. Verfahren nach mindestens einem der Ansprüche 1 bis 3, **dadurch gekennzeichnet, dass** man die Monofilamente nach dem Falschdrahttexturieren in einem Trennzwirnaggregat trennt.

5. Verfahren nach mindestens einem der Ansprüche 1 bis 4, **dadurch gekennzeichnet, dass** man das Falschdrahttexturieren und das Trennen räumlich und/oder zeitlich getrennt durchführt.

6. Verfahren nach mindestens einem der Ansprüche 1 bis 5, **dadurch gekennzeichnet, dass** man Monofile aus Polyester, insbesondere Polyethylenterephthalat (PET), Polybutylenterephthalat (PBT), Polytrimethylterephthalat (PTT), Polyoxymethylen (POM), Polyamide (PA) insbesondere Polyamid 6 und Polyamid 66, Polyolefine, insbesondere Polyethylen (PE) und Polypropylen (PP), verwendet.

7. Verfahren nach mindestens einem der Ansprüche 1 bis 6, **dadurch gekennzeichnet, dass** man sogenannte POY Monofile verwendet.

8. Verfahren nach mindestens einem der Ansprüche 1 bis 6, **dadurch gekennzeichnet, dass** man FOY-Monofile verwendet.

9. Verfahren nach mindestens einem der Ansprüche 1 bis 8, **dadurch gekennzeichnet, dass** die Texturiergeschwindigkeit im Bereich von 500 bis 1200 m/min liegt.

10. Verfahren nach mindestens einem der Ansprüche 1 bis 9, **dadurch gekennzeichnet, dass** die Fadenzugkräfte, mit der die Monofile texturiert werden, im Bereich von 0,07 bis 0,6 cN/dtex liegen.

11. Verfahren nach mindestens einem der Ansprüche 1 bis 9, **dadurch gekennzeichnet, dass** die Reissfestigkeit der hergestellten Monofile im Bereich von 20 bis 50 cN/tex liegt.

12. Verfahren nach Anspruch 11 oder 12, **dadurch gekennzeichnet, dass** die Reissdehnung der hergestellten Monofile im Bereich von 15 bis 40 % liegt.

13. Verfahren nach Anspruch 11 oder 12, **dadurch gekennzeichnet, dass** die Einkräuselung der hergestellten Monofile mindestens 4 % beträgt.

14. Verfahren nach Anspruch 13, **dadurch gekennzeichnet, dass** die Einkräuselung der hergestellten Monofile mindestens 20 % beträgt.

15. Verfahren nach mindestens einem der Ansprüche 11 bis 14, **dadurch gekennzeichnet, dass** die Kräuselbeständigkeit der hergestellten Monofile mindestens 65 % beträgt.

16. Verfahren nach mindestens einem der Ansprüche 11 bis 15, **dadurch gekennzeichnet, dass** der Glanz der hergestellten Monofile höchstens 20 (Glanzgrad) beträgt.

## Claims

1. A method for the production of textured monofilaments, **characterized in that** at least two monofils are unwound from a yarn carrier, subjected to a false twist texturing and the monofils are subsequently separated and wound individually.

2. The method according to claim 1, **characterized in that** a disc friction unit is used as a false twisting device.

3. The method according to claim 2, **characterized in that** a triaxial disc friction unit is used.

4. The method according to at least one of claims 1 to 3, **characterized in that** the monofilaments are separated in a twine separating unit following the false twist texturing.

5. The method according to at least one of claims 1 to 4, **characterized in that** the false twist texturing and the separation is performed at different places and/or times.

6. The method according to at least one of claims 1 to 5, **characterized in that** monofils made of polyester, in particular polyethylene terephthalate (PET), polybutylene terephthalate (PBT), polytrimethylene terephthalate (PTT), polyoxymethylene (POM), polyamides (PA), in particular polyamide 6 and polyamide 66, polyolefins, in particular polyethylene (PE) and polypropylene (PP), are used.

7. The method according to at least one of claims 1 to 6, **characterized in that** so-called POY monofils are used.

8. The method according to at least one of claims 1 to 6, **characterized in that** FOY monofils are used.

9. The method according to at least one of claims 1 to 8, **characterized in that** the texturing speed is in the range of from 500 to 1200 m/min.

10. The method according to at least one of claims 1 to 9, **characterized in that** the yarn tensile forces with which the monofils are textured are in the range of from 0.07 to 0.6 cN/dtex.

11. The method according to at least one of claims 1 to 9, **characterized in that** the tear strength of the produced monofils is in the range of from 20 to 50 cN/tex.

12. The method according to claim 11 or 12, **characterized in that** the elongation at tear of the produced monofils is in the range of from 15 to 40%.

13. The method according to claim 11 or 12, **characterized in that** the curling of the produced monofils is at least 4%.

14. The method according to claim 13, **characterized in that** the curling of the produced monofils is at least 20%.

15. The method according to at least one of claims 11 to 14, **characterized in that** the curling resistance of the produced monofils is at least 65%.

16. The method according to at least one of claims 11 to 15, **characterized in that** the gloss of the produced monofils is at most 20% (degree of gloss).

## Revendications

1. Procédé pour la fabrication de monofilaments texturés, **caractérisé en ce que** l'on déroule au moins deux monofilaments d'un support de fil, on les soumet à une texturation par fausse torsion et on sépare et enroule séparément ensuite les monofilaments.

2. Procédé selon revendication 1, **caractérisé en ce qu'**on utilise une unité de friction à disque en tant que dispositif de fausse torsion.

3. Procédé selon revendication 2, **caractérisé en ce qu'**on utilise une unité de friction à disque à trois axes.

4. Procédé selon au moins l'une des revendications 1 à 3, **caractérisé en ce que** l'on sépare les monofilaments après la texturation par fausse torsion dans une unité de torsion détorsion.

5. Procédé selon l'une des revendications 1 à 4, **caractérisé en ce que** l'on effectue la texturation par fausse torsion et la séparation de manière séparée dans l'espace et/ou le temps.

6. Procédé selon au moins l'une des revendications 1 à 5, **caractérisé en ce que** l'on utilise des monofilaments en polyester, notamment polyéthylène téréphtalate (PET), polybutylène téréphtalate (PBT), polytriméthylène téréphtalate (PTT), polyoxyméthylène (POM), polyamide (PA) notamment polyamide 6 et polyamide 66, polyoléfine, notamment polyéthylène (PE) et polypropylène (PP).

7. Procédé selon au moins l'une des revendications 1 à 6, **caractérisé en ce que** l'on utilise lesdits monofilaments POY,

8. Procédé selon au moins l'une des revendications 1 à 6, **caractérisé en ce que** l'on utilise des monofilaments FOY.

9. Procédé selon au moins l'une des revendications 1 à 8, **caractérisé en ce que** la vitesse de texturation est comprise entre 500 et 1200 m/min.

10. Procédé selon au moins l'une des revendications 1 à 9, **caractérisé en ce que** les forces de traction de fil avec laquelle les monofilaments sont texturés, sont comprises entre 0,07 et 0,6 cN/tex.

11. Procédé selon au moins l'une des revendications 1 à 9, **caractérisé en ce que** la résistance à la déchirure des monofilaments fabriqués est comprise entre 20 et 50 cN/tex.

12. Procédé selon revendication 11 ou 12, **caractérisé en ce que** l'élongation à la rupture des monofilaments fabriqués est comprise entre 15 et 40%.

13. Procédé selon revendication 11 ou 12, **caractérisé en ce que** la frisure des monofilaments fabriqués est d'au moins 4%.

14. Procédé selon revendication 13, **caractérisé en ce que** la frisure des monofilaments fabriqués est d'au moins 20%.

15. Procédé selon au moins l'une des revendications 11 à 14, **caractérisé en ce que** la résistance à la frisure des monofilaments fabriqués est d'au moins 65%.

16. Procédé selon au moins l'une des revendications 11 à 15, **caractérisé en ce que** la brillance des monofilaments fabriqués est de 20 maximum (degré de brillance).
